# EUROPÄISCHE PATENTSCHRIFT

(11) **EP 0 052 268 B1**
(45) Veröffentlichungstag und Bekanntmachung des Hinweises auf die Patenterteilung: **27.03.1985**
(21) Anmeldenummer: 81109011.7
(22) Anmeldetag: 27.10.1981
(51) Int. Cl.: D02G 3/40, D02G 3/46

(54) **Zwirn und Verfahren zu dessen Herstellung sowie dessen Verwendung**
Cabled yarn, method of making the same and its use
Fil retors, procédé pour le fabriquer et son utilisation

(30) Priorität: 17.11.1980 CH 8492/80
(43) Veröffentlichungstag der Anmeldung: 26.05.1982
(73) Patentinhaber: Zwicky & Co. AG, CH-8304 Wallisellen (CH)
(72) Erfinder: Schwarz, Bruno, CH-8303 Bassersdorf (CH); Heiniger, Emil, CH-8640 Wernetshausen (CH)
(74) Vertreter: Troesch, Hans Alfred

## Beschreibung

Die vorliegende Erfindung betrifft ein Fadenbündel mit mindestens drei aus mehreren Fäden bestehenden Litzen, die mit einer formlosen Masse miteinander verbunden sind, wobei diese Masse sich im wesentlichen im Innern des Fadenbündels befindet und aus einem geschmolzenen Kunststoffaden gebildet ist und wobei das Fadenbündel als Ganzes gezwirnt ist, sowie ein Verfahren zu dessen Herstellung und eine Verwendung von Fadenbündeln in der Weberei, Wirkerei, Stickerei und Näherei.

Beim Herstellungsverfahren eines konventionellen Endlosnähfadenbündels wird je nach dem gewünschten Endtiter (gr. pro 9000 m, zwei- oder mehrfach) ein Zwirn hergestellt, mit einem Multifil-Garn in S-Richtung mit bestimmten Drehungen pro Meter, je nach Materialart und Titer.

Dies kann vorzugsweise auf einer Etagenzwirnmaschine (nach vorgängigem Umspulprozeß) oder auf einer Ringzwirnmaschine (Fachzwirnmaschine) direkt ab Spulkörper geschehen. In neuester Zeit wird dieser Prozeß auch für Nähfadenbündel auf Doppeldrahtzwirnmaschinen durchgeführt.

Zwei oder mehrere in S-Richtung vorgezwirnte Endloslitzen werden nun in Z-Richtung, mit den geeigneten Drehungen pro Meter, entsprechend dem Titer und der Fadenkomponentenzahl zusammengezwirnt. Dies geschieht auf einer Fachzwirnmaschine, kann aber auch nach vorgängigem Fachprozeß auf Etagen- oder Doppeldrahtzwirnmaschinen durchgeführt werden.

Sowohl bei Natur- als auch bei synthetischen Garnen ist nach der Verzwirnung ein Fixationsprozeß unerläßlich.

Zum Beispiel wird Seide wie auch Kunstseide in einem Autoklaven auf den Zwirnspulen gedämpft. Die Temperatur und Behandlungszeit richten sich nach den Zwirntouren pro Meter. Die Temperatur beträgt in der Regel 40-75° C, die Behandlungszeit (Evakuieren und Dämpfen) ca. 40 min. Im Fachjargon wird dieser Prozeß mit Zwirnberuhigung bezeichnet.

Anders verhält es sich bei den synthetischen Fasern, wie Nylon und Polyester. Beide Fasergruppen werden bei der Nähfadenherstellung einer Streck-Thermo-Fixierung unterzogen. Es gelangen dabei üblicherweise zwei Verfahren zurAnwendung.

Bei dem einen Verfahren wird das Nähfadenbündel mit einer bestimmten Spannung (Verstreckung), nach Titer und Materialart, auf eine Fixationstrommel gespult, anschließend wird das Material auf der Fixationstrommel im Autoklaven (Nylon) oder im Elektroofen (Polyester) thermofixiert.

Bei Nylon beträgt die Temperatur ca. 100-140°C und die Behandlungsdauer ca. 80-130 min, bei Polyester 160-200°C und 80-140 min.

Das zweite Verfahren unterscheidet sich vom ersten dadurch, daß die Verstreckung und die Thermofixierung in einem Prozeß (Continueverfahren) durchgeführt werden, wobei sich die Verstreckung, die Temperatur und die Behandlungszeit nach dem Titer, der Materialart und dem Abzug richten.

Mit der Verstreckung und der Thermofixation wird erreicht, daß die kettenförmigen FaserBausteine in der Längsrichtung der verzwirnten Garne orientiert werden. Ferner werden damit, je nach Behandlungsart, nebst der Zwirnberuhigung die Endfestigkeit, der Endschrumpf, die Enddehnung und die Farbaffinität des Nähfadenbündels beeinflußt.

Die Nähfadenbündel aus Stapel- oder Schnittfasern, sowohl aus Natur- als auch aus Synthetikfasern, erfahren in der Nähfadenherstellung nur leicht modifizierte Herstellungsprozesse gegenüber den Endlosgarnen.

Nach der Endlosverspinnung erfolgt die Stapelfaserherstellung (synthetische Schnittfasern) resp. bei gewissen Naturgarnen die Stapelfasergewinnung, anschließend werden die Stapelfasern in S-Richtung mit bestimmten Drehungen pro Meter (nach Titer und Verwendungszweck) versponnen.

Zur Anwendung gelangen in der Regel das Baumwoll-(Dreizylinderverfahren) und das Schappespinnverfahren. Ursprünglich bestimmte die Garnart das Spinnverfahren (Seide, Baumwolle).

Mit beiden Spinnverfahren werden heute synthetische Stapelfasern gesponnen, welche z. B. unter den Bezeichnungen Schappe- oder Baumwolle gesponnener Polyester bekannt sind.

An die Stelle der Erstzwirnherstellung bei Endlosgarnen tritt bei der Stapelzwirnherstellung die S-Verspinnung.

Die verbleibenden Verfahrensprozesse unterscheiden sich nur noch von der Endloszwirnung, indem alle Stapelfasernähfadenbündel nach der Fertigzwirnherstellung einem Gasierprozeß (Abbrennen der vorstehenden Fasern) unterzogen werden.

Zu erwähnen ist noch, daß die hochwertigen Baumwollnähfäden anstelle der Fixation, einem zusätzlichen Mercerisationsprozeß unterzogen werden, zwecks Erhöhung der Festigkeit um ca. 8-10%, welcher auch noch zur Verbesserung der Garnsauberkeit beiträgt.

Beim Kerngarnspinnverfahren werden ein oder mehrere Multifil- oder Monofillitzen, vorzugsweise aus Polyester, mit Natur- oder synthetischem Stapelgespinnst umsponnen. Als Produktionsmaschine dient die herkömmliche Ringspinnmaschine.

Bestehen die Umspinnlitzen z. B. aus Baumwolle, und der Kern aus Polyester, so hat die Streck-Thermo-Fixierung des Kerngarnes vor der Umspinnung stattzufinden.

Die weiteren Nähfadenbündelveredlungsprozosso, wio Fürbung. Gloitond Ausrüstung und Aufmachung haben zur Erfindung keine direkte Beziehung und werden demzufolge in der Beschreibung vernachlässigt.

Die Neigung zur Zwirnaufdrehung bei herkömmlichen Zwirnen, insbesondere Nähfadenbündeln, ist besonders bei allen Naturnähfäden, ob Stapel- oder Endlosfäden, wie z. B. Seide, Baumwolle oder Leinen, gravierend. Es führt beim Nähprozeß zu Fadenrissen, reduzierter Nähfestigkeit des Nähgutes sowie zu Schwierigkeiten beim Einführen des Fadens ins Nadelöhr. Außerdem wird das Abknüpfen des Nahtendes dadurch erschwert.

Auch die Zwirnrückstauneigung führt besonders bei Endlosnähfäden aus Polyamid und Polyester zu unangenehmen Folgeerscheinungen. Beim Vernähen von Leder, Matratzenstoffen, Sicherheitsgurten etc. wird die Verzwirnung einem so starken Druck ausgesetzt, daß ein Zwirnrückstau unvermeidlich ist. Dieser führt zu Krängeln im Nähfaden, schließlich zu Knötchenbildung, was unweigerlich zu Nadelbruch, defekter Nadelplatte und schließlich zu Ausschuß führt.

Ferner bereitet die Noppenbildung bei allen bekannten Stapelfaser- und Umspinn-Nähfäden das größte Problem bei der Vernähbarkeit. Bei den Stapelfaser-Nähfäden werden die ungenügend gebundenen Stapel am Nadelöhr aufgespeichert und führen so zu Nadel- oder Fadenbruch. Bei den Umspinn-Nähfäden besteht die größte Gefahr in der Aufschiebung der Umspinnung, was wiederum zu Noppenbildung (Verdikkungen) beim Nadelöhr führt und in der Regel einen Fadenriß oder einen Nadelbruch zur Folge hat.

Alle bis heute bekannten Nähfadenherstellungsverfahren verfügen mehr oder weniger über die vorgängig beschriebenen Nachteile. Die Ursache ist eine Folge der ungenügenden Verbindung zwischen den einzelnen Komponenten des Fadenbündels.

Es ist ein Verfahren zur Herstellung eines Fadenbündels aus thermoplastischem Material bekannt, wobei die Litzen des Fadenbündels nebeneinander angeordnet sind und unter den Litzen wenigstens ein bindender Faden aus thermoplastischem Material vorgesehen ist, wobei das Fadenbündel bei erhöhter Temperatur behandelt wird, so daß der bindende Faden schmilzt und die Zwischenräume zwischen den das Fadenbündel bildenden Litzen ausfüllt. Bei diesem Verfahren wird das Fadenbündel spannungsfrei thermisch behandelt und dadurch nach außen nicht abgedichtet. Daher tritt das Material des geschmolzenen bindenden Fadens aus dem Fadenbündel aus und bildet eine rauhe, die Weiterverarbeitung hemmende Oberfläche. Diese Fadenbündel sind daher z. B. für Nähzwekke unbrauchbar. Zudem sind solche Gebilde drahtähnlich und mithin völlig unflexibel (DE-AS 2204119).

Es ist ferner ein Verfahren bekanntgeworden, nach dem ein thermoplastisches Garn umsponnen, resp. umzwirnt wird. Dieses Garn bleibt somit im Zentrum des Fadenbündels geradlinig als mittragende Komponente bestehen.

Nach dieser Verzwirnung, resp. Umspinnung wird dieses Textilprodukt thermisch so behandelt, daß die Ummantelung mit dem Kern, der thermoplastischen Garnseele, eine Verbindung eingeht, ohne jedoch den Querschnitt der thermoplastischen Garnseele zu verändern; es wird somit durch die Fixation zwischen den Zwirnkomponenten und einzelnen Kunststoffpartikeln keine Verbindung hergestellt, da u. a. entsprechende Drucke und Fixationstemperaturen fehlen. Dieses bekannte Verfahren bedingt einen verhältnismäßig großen thermoplastischen Garnanteil. Dies hat zur Folge, daß solches Garn infolge des sehr hohen Dehnungskoeffizienten (5-10mal größer als z. B. Polyamid 66) für diverse Einsatzgebiete unbrauchbar ist. Eine Fixation, d. h. Steuerung der Dehnung, ist mit diesem Verfahren und dem daraus resultierenden Produkt nicht möglich. Daher ist ein solcher Faden für den Einsatz als Nähfaden für Oberbekleidung etc. unbrauchbar (US-PS 2 313 058).

Die vorliegende Erfindung bezweckt die Schaffung eines Fadenbündels mit einer optimalen, bleibenden Verbindung zwischen den einzelnen Zwirnen, ohne Flexibilitätsbeeinträchtigung des fertigen Fadenbündels.

Diese Bedingungen erfüllt das erfindungsgemäße Fadenbündel, welches sich dadurch auszeichnet, daß der die bindende Masse bildende Kunststoffaden einen Schmelzpunkt unter 155° C und eine Reißdehnung von über 25% aufweist, und daß im Querschnitt des Bündels der Umfang ausschließlich durch Fäden und ohne jegliche bindende Masse festgelegt ist.

Die Erfindung wird anschließend beispielsweise anhand von Beispielen und einer Zeichnung erläutert. Es zeigt
Fig. 1 eine rein schematische Darstellung einer Fachzwirnmaschine für das Zwirnen des modifizierten Nylons mit mittigem Verbindungsfaden,
Fig. 2 einen Querschnitt durch einen Vor- oder Erstzwirn, in schematischer Darstellung,
Fig. 3 eine rein schematische Darstellung einer Fertigzwirnmaschine,
Fig. 4 einen Querschnitt durch ein fertig gezwirntes Fadenbündel, vor dem Verbindungsprozeß, in schematischer Darstellung,
Fig. 5 einen Querschnitt durch ein Fertigfadenbündel nach Fig. 4, nach dem Verbindungsprozeß.

Als Verbinder oder Verbindungsfaden zwischen den Litzen gelangen Fäden gemäß der US-Patentschrift 4 225 699 zur Anwendung, wobei solche Fäden aus einem von mindestens 3 Polyamid bildenden Monomerkomponenten abgeleiteten Copolyamid bestehen, wie diese in dieser US-Patentschrift beansprucht werden.

Diese Copolyamidfäden sind unter der Bezeichnung »Trenngarne« bekannt, da sie zum Trennen von Geweben und Gestricken bei Färbeprozessen dienen. Sie verfügen bei deren Verwendung als Verbindungsfaden über wichtige Eigenschaften, welche allerdings nur unter ganz bestimmten Bedingungen zum Tragen kommen (wie dies an anderer Stelle eingehender erläutert wird).

Bei allen möglichen Zwirntechnologien zur Herstellung von Nähfadenbündeln ist darauf zu achten, daß der Verbindungsfaden nach der Verzwirnung möglichst nahe vom Zwirnzentrum, zwischen den Nähzwirnen plaziert ist. Dies wird durch die entsprechenden Einlaufspannungen, wie in den umschriebenen Ausführungsbeispielen 1 und 2 präzisiert, erreicht. (Ausgenommen sind die Umzwirn- und Umspinnverfahren, bei welchen sich diese Voraussetzungen verfahrensbedingt ergeben.)

### Ausführungsbeispiel 1

In der Folge wird der Herstellungsprozeß für einen Nähfaden Nm 8/3 Endlosnähfäden, Nylon 6.6 hochfest und die Verbindung der Litzen mit einem Copolyamidfaden, Schmelzpunkt 110° C, erläutert.

### Einsatzgebiete:

Leder-, Matratzen-, Polstermöbel- und Gurtenindustrie.

Für die Erstzwirnherstellung werden auf einer Fachzwirnmaschine 1 (Fig. 1) zwei parallele Multifil (Multifilament) 550 dtex Zwirne, z. B. N 6.6 hochfest, A und ein Parallel-Multifil-Verbindungszwirn 78 dtex B mit 250-300 Drehungen pro Meter von Spulen 3, 4 und 5 abgezogen und miteinander in S-Richtung verzwirnt, wobei die Einlaufspannungen in ein Fachzwirnförderwerk 7 bei den 550 dtex Zwirnen 0,02 gr. pro dtex nicht übersteigen dürfen. Dagegen darf die Einlaufspannung des Verbindungsfadens B in das Förderwerk 7 0,18 gr. pro dtex nicht unterschreiten.

Der Grund dafür liegt in der besseren Einlagerung des Verbindungsfadens B bei der Verzwirnung zwischen die beiden 550 dtex Zwirne A (Fig. 2).

Beim Erstzwirn resp. Fertigzwirn kann, je nach Endtiter, beim entsprechenden Zwirnprozeß ein Multifil- oder Monofil-Copolyamid- resp. Copolyester-Faden, welcher einen Anteil von 0,5-15% am Endtiter ausmacht, als Verbinder mitgezwirnt werden.

Die Fertigfadenherstellung erfolgt anschließend, indem drei Erstzwirne AAB wiederum auf einer Fachzwirnmaschine analog derjenigen gemäß Fig. 1 in Z-Richtung mit 150-200 Drehungen pro Meter zu einem Fertigfadenbündel C auf eine Spule 8 gespult werden (Fig. 3,4).

Ein Fertigfadenbündel (Fig. 4 wird auf einer Parallel-Streckspulmaschine, mit einer Spannung von 600-1100 gr., auf eine Fixationstrommel umgespult (verstreckt).

Anschließend wird das Nähfadenbündel auf der Fixationstrommel im Autoklaven mit einer Dampftemperatur von 110-140° C während 80-140 min mit einem oder mehreren Zwischenvakua behandelt. Bei diesem Prozeß werden die kettenförmigen Faserbausteine in Längsrichtung des Fadens orientiert.

Zugleich findet die Verbindung der einzelnen Zwirne A und B statt. Die gleichen Ergebnisse können mit der beschriebenen Continue-Fixation erzielt werden (Fig. 5).

Alle übrigen Veredlungsprozesse erfolgen nach den heute üblichen Verfahren für Nähfadenbündel.

### Ausführungsbeispiel 2

Der Nähfadenherstellungsprozeß Nm 40/3 erfolgt grundsätzlich gleich wie beim Ausführungsbeispiel 1.

Es wird auf einer Etagenzwirnmaschine eine Parallel-Multifil 235 dtex Faden Nylon 6.6, hochfest, mit 530-560 Drehungen pro Meter in S-Richtung vorgezwirnt (Erstzwirn).

Drei derartige Erstzwirneinheiten und ein Multifil-Verbindungsfaden 44 dtex, versehen mit einem Schutzdrall, werden auf einer Fachzwirnmaschine mit 360-390 Drehungen pro Meter in Z-Richtung zusammengezwirnt.

Folgende Einlaufspannungsgrenzen ins Fachzwirnförderwerk müssen eingehalten werden. Beim 235 dtex Zwirn darf die Spannung 0,025 gr. pro dtex nicht überschreiten und beim Verbindungsfaden 44 dtex darf die Einlaufspannung ins Förderwerk von 0,25 gr. nicht unterschritten werden.

Streck-, Fixations- und Verbindungsprozeß sowie die weiteren Veredlungsprozesse sind ohne Abänderungen dem Ausführungsbeispiel 1 zu entnehmen.

Für Baumwollnähfadenbündel wird die beste Baumwollqualität (Stapellänge) eingesetzt. Die Verspinnung wird auf Dreizylinder-Baumwollspinnmaschinen durchgeführt.

Für die synthetischen Stapelgarn-Nähfadenbündel wird das endlos gesponnene Garn zu Schnittstapeln umgearbeitet.

Prinzipiell gibt es bei den Stapelfaser-Nähfäden nur einen möglichen Verfahrensprozeß, um die erfindungsgemäßen Nähfadenbündel herzustellen.

Bei diesem möglichen Stapelfaser- resp. Schnittstapelfaser-Nähfadenverfahren wird beim Fertigzwirnprozess, wie im Ausführungsbeispiel 2 zum Abschnitt Fertigfadenherstellung beschrieben, ein Endlosverbindungsfaden mit den entsprechenden thermischen Eigenschaften, im jeweiligen Mengenverhältnis mitverzwirnt.

Alle übrigen Behandlungen bleiben gleich wie im Ausführungsbeispiel 3 beschrieben.

### Ausführungsbeispiel 3

Auf einer Baumwollspinnmaschine (Dreizylinderspinnmaschine) wird eine Nm 95 (Ne 56) Baumwolle mit 600-750 Spinndrehungen pro Meter in S-Richtung versponnen.

Drei Spinneinheiten werden mit dem Endlosverbindungsfaden auf einer Fachschutzdrallmaschine mit 20 Z-Drehungen pro Meter zusammengefacht.

Eine Facheinheit wird auf einer Hamelzwirnmaschine auf 600-700 Drehungen pro Meter in Z-Richtung hochgezwirnt.

Die Gasierung wird z. B. auf einer Mettler-Gasiermaschine, beheizt mit Propangas oder elektrisch, mit 550-700 Meter Abzug pro Minute, vorgenommen.

Der Verbindungsprozeß erfolgt beim Baumwollnähfadenbündel im Autoklaven mit 120"C, mit einem oder mehreren Vakua, während 50-110 min auf den Gasierspulen.

Die verbleibenden Prozesse sind dem Ausführungsbeispiel 1 zu entnehmen.

Stapelfaser-(Schnittfaser)-Nähfäden aus synthetischen Garnen entsprechen dem Baumwollnähfadenverfahren mit den notwendigen thermischen und technischen Modifikationen.

Der Baumwollnähfaden, hergestellt nach der erfindungsgemäßen Verbindung der einzelnen Nähzwirne, erfordert in jedem Fall eine Einbad-Zweistufen-Färbung, was sich für die synthetischen Stapelfasernähfäden bei richtiger Garnwahl (Nylon oder Polyester) erübrigt.

Beim Kerngarn-Nähfadenherstellungsprozeß kann wiederum, wie beim Stapelfasernähfadenverfahren, nur ein Verfahren zur Anwendung gelangen, um das erfindungsgemäße Nähfadenbündel herzustellen.

Bei diesem Verfahren wird beim Umspinnprozeß dem erstgezwirnten Kerngarn (ein- oder mehrfach) ein Verbindungsgarntiter, je nach dem gewünschten Endtiter, bei der Umspinnung beigegeben.

Nachfolgend hat ein Verbindungsprozeß stattzufinden, welcher im Autoklaven resp. Elektroofen, je nach Umspinngarnart, unter Spannung vorgenommen wird.

Zu erwähnen ist ferner, daß für umzwirnte Nähfäden, welche auf Hohlspindelzwirnmaschinen hergestellt werden, die gleichen Verfahren zur Anwendung gelangen.

Es sind folgende Verbindungstechnische Voraussetzungen zu beachten:
Um eine optimale Verbindung der Zwirne zu erreichen, muß das Fadenbündel unter möglichst hoher Spannung thermisch behandelt werden. Diese Spannung muß so hoch sein, daß die einzelnen Zwirne den Verbindungsfaden praktisch hermetisch abschließen, ohne jedoch andere Nachteile zu verursachen und so ein Austreten des verflüssigten Verbindungsfadens verhindern. Im weiteren wird diese Abdichtung durch die Anzahl Drehungen pro Meter (Erstzwirn und Fertigzwirn) beeinflußt. Die richtige Anzahl Drehungen pro Meter verhütet ferner eine Verbindung zwischen den einzelnen Fibrillen der Zwirne, welche für die Fertigfadenflexibilität nicht erwünscht ist.

Beim Zwirnen bildet also der Verbinder die bei Seilen als »Seele« bezeichnete »Einlagerung«, welche mit steigender Zahl von Drehungen immer fester umwunden und von außen immer unzugänglicher wird. Die Zahl der Drehungen muß so hoch sein, daß auch bei der thermischen Behandlung des Fadenbündels, bei welcher der Verbinder schmilzt, kein Verbindermaterial nach außen auf die Fadenbündelaußenfläche entweichen kann.

Dabei kann es, wie eingehendste Versuche erkennen ließen, vorteilhaft sein, das Fadenbündel beim Umspulen auf die Fixationstrommel bis in den Bereich der größten Zugfestigkeit zu strekken.

Für die Umspinn-, Umzwirn- und Stapelfadenbündel ist wie vorgeschrieben vorzugehen, unter Einhaltung der verfahrensbedingten Modifikationen.

Als Verbinder bzw. Verbindungsfaden kann jeder Faden, der aus spinnbarem Kunststoff hergestellt ist, verwendet werden, sofern er über eine genügende Reißdehnung von über 25%, z. B. zwischen 30 und 50%, vorzugsweise zwischen 35 und 40% verfügt und einen Schmelzpunkt aufweist, der, je nach Anwendung, zwischen 70 und 155°C liegt. Ein derartiger Faden muß zudem - zumindest unter Druck - fähig sein, eine Haftverbindung mit anderen Textilfäden einzugehen.

Die Verbindungscopolyamidfäden »Emser-Trennfäden« als Verbindungsmaterial verfügen über diese Eigenschaften. Deren hohe Dehnungseigenschaften wirken sich sehr günstig auf die Flexibilität des fertigen Fadenbündels aus. Im weiteren verfügt dieser Verbindungsfaden über die vorteilhafte Eigenschaft, daß er sich im geschmolzenen Zustand nur unter Druck mit andersartigen Fäden verbindet, im Gegensatz zu anderen, bekannten Klebe- oder Trenngarnen aus anderen Copolyamidzusammensetzungen, welche im geschmolzenen Zustand eine klebrige Masse bilden, und sich ohne Druck mit allem verbinden. Die zum Einsatz gelangenden Copolyamid-Verbindungsfäden (Emser-Trennfadenprodukte) verfügen, je nach Fadenart, über folgende, thermische Eigenschaften:
- Schmelzpunkt bei Verwendung für Naturgarn-Nähfadenbündel zwischen 70-90° C,
- Schmelzpunkt bei Verwendung für Nylongarn-Nähfadenbündel zwischen 105-140°C,
- Schmelzpunkt bei Verwendung für Polyestergarn-Nähfadenbündel zwischen 140-155°C.

Bei diesen Fäden handelt es sich um Fäden aus einem Copolyamid, welches von mindestens 3 Polyamid bildenden unverzweigen und gesättigten statistisch verteilten Monomerkomponenten abgeleitet ist. Das Copolyamid weist eine mittlere Amidhäufigkeit von 1 -CONH- zu 6,4-7,4 -CH₂-, bzw. 1 -CH₂- zu 0,156-0,135 -CONH-, auf. In ihm liegt jede Monomerkomponente zu 10-60 Mol-%, bezogen auf den gesamten molaren Ansatz der Summe aller Monomerkomponenten, vor. Die Summe der Mol- %-Ansätze aller Monomerkomponenten beträgt gleich 100. Die Fäden aus diesem Material haben Schmelzpunkte unter 155° C.

Nebst den großen, z. B. nähtechnischen, Vorzügen des erfindungsgemäßen Fadenbündels ist der nachfolgende, wesentliche Vorteil festzuhalten: Auf allen herkömmlichen Zwirnherstellungseinrichtungen können die erfindungsgemäßen Fadenbündel, ohne große Einrichtungsabänderungen, hergestellt werden.

Im folgenden werden noch die Fadenbündelgruppen und deren Einsatzbereich angegeben:
1. Endlosgarn-Nähfadenbündel aus natürlichen, künstlichen und synthetischen Fasern,
2. Stapelfaser-Nähfadenbündel (Langfaser-und Baumwollspinnverfahren) aus natürlichen, künstlichen und synthetischen Fasern,
3. Umspinnungs-Nähfadenbündel (Kerngarn-Nähfäden) aus natürlichen, künstlichen und synthetischen Fasern,
4. Fadenbündel aus natürlichen, künstlichen oder synthetischen Fasern; endlos, geschnitten oder gerissen, für die Verarbeitung in der Weberei, Wirkerei und Strickerei.

### Einsatzbereich: Nähfadenbündel

Damen- und Mädchenbekleidung aus Geweben und Wirkwaren
Herren-und Knabenoberbekleidung, Uniformen,
Herren-, Damen- und Kinderwäsche, Hemden, T-Shirts, Blusen, Bett- und Hauswäsche, Miederwaren und Tricotagen,
Berufs-, Sport-, Bade- und Freizeitbekleidung, Zelte und Camping-Artikel, Segel, Fahnen.
Für alle Bekleidungsbereiche inklusive Sokken/Strümpfe,
Lederbekleidung, Koffer, Taschen, Handschuhe, Gürtel, Hosenträger, Militär-Artikel, Pelzbekleidung und Pelzartikel aller Art, Damen-, Herren- und Kinderschuhe, Ski-, Sport- und Wanderschuhe, Hausschuhe, Gardinen, Vorhänge, Dekorationen, Bett-, Tisch- und Hauswäsche, Putz- und Reinigungstücher, Teppiche,
Hüte, Mützen, Krawatten, Schirme,
Postermöbel aus Stoff, Natur- und Kunstleder, Matratzen und Bettwaren, Steppdecken und Kissen, Auto-, Bahn- und Flugzeugsitze, Lastwagen- und Eisenbahn-Blachen, Auto-und Bootsdecken, Traglufthallen, techn. Gewebe (Filter), Säcke und Behälter aus Stoff und Kunststoff, Trag-, Hebe- und Sicherheitsgurten, Storen/Markisen, Reißverschlüsse.

## Patentansprüche

1. Fadenbündel mit mindestens drei aus mehreren Fäden bestehenden Litzen, die mit einer formlosen bindenden Masse aus Kunststoff miteinander verbunden sind, wobei diese Masse sich im wesentlichen im Innern des Fadenbündels befindet und aus einem geschmolzenen Kunststoffaden gebildet ist, und wobei das Fadenbündel als Ganzes gezwirnt ist, dadurch gekennzeichnet, daß der die bindende Masse bildende Kunststoffaden einen Schmelzpunkt unter 155°C und eine Reißdehnung von über 25% aufweist und daß im Querschnitt des Bündels der Umfang ausschließlich durch Fäden und ohne jegliche bindende Masse festgelegt ist.

2. Fadenbündel nach Anspruch 1, dadurch gekennzeichnet, daß die bindende Masse ein Copolyamid oder Copolyester ist.

3. Fadenbündel nach Anspruch 1, bei welchem der Schmelzpunkt der bindenden Masse zwischen 70 und 155° C liegt.

4. Fadenbündel nach Anspruch 1, dadurch gekennzeichnet, daß die bindende Masse aus einem Thermoplast besteht.

5. Fadenbündel nach Anspruch 1, dadurch gekennzeichnet, daß die bindende Masse ein Copolyamid, insbesondere ein von mindestens drei Polyamid bildenden Monomerkomponenten abgeleitetes Copolyamid ist.

6. Fadenbündel nach Anspruch 1, bei welchem die bindende Masse aus einem Copolyamid besteht, welches von mindestens drei Polyamid bildenden unverzweigten und gesättigten, statistisch verteilten Monomerkomponenten abgeleitet ist, das eine mittlere Amidhäufigkeit von 1 -CONH- zu 6,4-7,4 -CH₂-, bzw. 1 -CH₂- zu 0,156-0,135 -CONH-, aufweist, und in welchem jede Monomerkomponente zu 10-60 Mol-%, bezogen auf den gesamten molaren Ansatz der Summe aller Monomerkomponenten, vorliegt und die Summe der Mol-%-Ansätze aller Monomerkomponenten gleich 100 beträgt und die bindende Masse einen Schmelzpunkt unter 155° C aufweist.

7. Naturgarn-Nähfadenbündel nach Anspruch 1, bei welchem die bindende Masse einen Schmelzpunkt zwischen 70 und 90°C aufweist.

8. Polyamid-Nähfadenbündel nach Anspruch 1, bei welchem die bindende Masse einen Schmelzpunkt zwischen 105 und 140°C aufweist.

9. Polyester-Nähfadenbündel nach Anspruch 1, bei welchem die bindende Masse einen Schmelzpunkt zwischen 140 und 155°C aufweist.

10. Fadenbündel nach Anspruch 1, dadurch gekennzeichnet, daß der Anteil der bindenden Masse 0, 5-15% am Endtiter beträgt.

11. Fadenbündel nach Anspruch 1, dadurch gekennzeichnet, daß die bindende Masse die Litzen klebend zusammenhält.

12. Verfahren zum Herstellen eines Fadenbündels nach mindestens einem der Ansprüche 1-11, dadurch gekennzeichnet, daß man unter Spannung mindestens dreier Litzen und unter Zuführung eines schmelzbaren Kunststoffadens Litzen und Faden zwirnt und damit den Faden unter äußeren Druck setzt, wobei man den Faden unter höhere Zugspannung setzt als die Litzen, um den Faden mittels der Litzen nicht ausspülbar geschützt zu umhüllen, und daß man dieses Fadenbündel einer thermischen Behandlung zwischen 70 und 200" C unterzieht und es anschließend für die Weiterverarbeitung umspult.

13. Verfahren nach Anspruch 12, dadurch gekennzeichnet, daß man das Fadenbündel nach dem Zwirnen verstreckt.

14. Verfahren nach Anspruch 12, dadurch gekennzeichnet, daß man die thermische Behandlung, vorzugsweise mit mindestens einem Zwischenvakuum, während mindestens 30 Min., z. B. zwischen 50 und 140 Min., insbesondere in einem Autoklaven, z. B. zwischen 70 und 155" C, vornimmt.

15. Verfahren nach Anspruch 12 oder 14, dadurch gekennzeichnet, daß man die thermische Behandlung am verstreckten Fadenbündel vornimmt, insbesondere an einem bis in den Bereich der maximalen Zugfestigkeit verstreckten Fadenbündel.

16. Verfahren nach einem der Ansprüche 12-15, dadurch gekennzeichnet, daß man das Fadenbündel mit Dampf behandelt.

17. Verfahren nach einem der Ansprüche 12-16, dadurch gekennzeichnet, daß man mindestens drei Litzen zusammenzwirnt und das Fadenbündel unter Spannung, z. B. zwischen 600-1100 gr., umspult zum anschließenden thermischen Behandeln.

18. Verfahren nach einem der Ansprüche 12-17, dadurch gekennzeichnet, daß man das Fadenbündel während 80-140 Min. bei einer Temperatur von 110-200'C behandelt, insbesondere von 110-140°C, vorzugsweise mit Dampf.

19. Verfahren nach einem der Ansprüche 12-18, dadurch gekennzeichnet, daß man während des Behandelns ein oder mehrere Zwischenvakua aufbaut.

20. Verfahren nach einem der Ansprüche 12-19, dadurch gekennzeichnet, daß man beim Umspulen des Fadenbündels vor der thermischen Behandlung den verbindenden Faden mit einer Spannung streckt, die ungefähr 10mal höher ist als die Streckspannung der Tragfäden der Litzen.

21. Verwendung von Fadenbündeln nach einem der Ansprüche 1-11, zum Nähen, Weben, Wirken oder Stricken.

22. Verwendung von Fadenbündeln nach Anspruch 21, zur Bildung von Flächengebilden.

## Claims

1. A filament bundle with at least three strands composed of several filaments, which are joined together with an amorphous bonding composition of plastic material, wherein this composition is located substantially in the inside of the filament bundle and is formed by a molten plastic filament, and the filament bundle being twisted as a whole, characterised in that the plastic filament forming the bonding composition has a melting point below 155"C and an elongation at break exceeding 25% and in that, in the cross- section of the bundle, the periphery is defined exclusively by filaments without any binding composition.

2. A filament bundle according to claim 1, characterised in that the bonding composition is a copolyamide or copolyester.

3. A filament bundle according to claim 1 in which the melting point of the bonding composition lies between 70 and 155°C.

4. A filament bundle according to claim 1, characterised in that the bonding composition is composed of a thermoplastic material.

5. A filament bundle according to claim 1, characterised in that the bonding composition is a copolyamide, in particular a copolyamide derived from at least three polyamide-forming monomer components.

6. A filament bundle according to claim 1, in which the bonding composition is composed of a copolyamide which is derived from at least three polyamide-forming, unbranched saturated, statistically distributed monomer components, which has an average amide occurrance of 1 -CONH- to 6.4-7. 4 -CH₂-, or 1 -CH₂- to 0.156-0.135 -CONH-, and in which each monomer component is present in a quantity of from 10 to 60 mol-%, based on the total molar mixture of all monomer components an the sum of the mol-% mixture of all monomer components is equal to 100 and the bonding composition has a melting point below 155° C.

7. Natural fibre sewing filament bundle according to claim 1, in which the bonding composition has a melting point between 70 and 90° C.

8. A polyamide sewing filament bundle according to claim 1, in which the bonding composition has a melting point between 105 and 140° C.

9. A polyester sewing filament bundle according to claim 1, in which the bonding composition has a melting point between 140 and 155° C.

10. A filament bundle according to claim 1, characterised in that the proportion of bonding composition is from 0.5 to 15 of the final count.

11. A filament bundle according to claim 1, characterised in that the bonding composition sticks the strands together.

12. A method of producing a filament bundle according to at least one of claims 1 to 11, characterised in that composed of at least three strands plus a meltable plastic filament, the strands and filament are twisted under tension and the filament is thus subjected to external pressure, the filament being subjected to a higher tension than the strands in order to surround the filament with the strands so that it cannot be washed out, and in that this filament bundle is subjected to a thermal treatment at between 70 and 200°C and is followed by rewinding for further processing.

13. A method according to claim 12, characterised in that the filament bundle is drawn after being twisted.

14. A method according to claim 12, characterised in that the thermal treatment, preferably with at least an intermediate vacuum, is carried out for a period of at least 30 minutes, for example between 60 and 140 minutes, in particular in an autoclave, for example at between 70 and 155⁰ _{C.}

15. A method according to claim 12 or 14, characterised in that the thermal treatment is carried out on the elongated filament bundle in particular on a filament bundle drawn into the range of maximum tensile strength.

16. A method according to one of claims 12 to 15, characterised in that the filament bundle is treated with steam.

17. A method according to one of claims 12 to 16, characterised in that at least three strands are twisted togehter and the filament bundle is rewound under a tension of, for example, between 600 and 1100 gr followed by a thermal treatment.

18. A method according to one of claims 12 to 17, characterised in that the filament bundle is treated for between 80 and 140 minutes at a temperature of 110 to 200° C, in particular from 110 to 140° C, preferably with steam.

19. A method according to one of claims 12 to 18, characterised in that one or more intermediate vacua are built up during the treatment.

20. A method according to one of claims 12 to 19, characterised in, when rewinding the filament bundle prior to the thermal treatment, it is streched up to the maximum tensile strength.

21. Use of filament bundles according to one of claims 1 to 11 for sewing, weaving or knitting.

22. Use of filament bundles according to claim 21 for any form of fabrics.

## Revendications

1. Faisceau de fil comportant au moins trois torons constitués de plusieurs fils et mutuellement liés par une masse liante informe en matière plastique, cette masse se trouvant essentiellement à l'intérieur du faisceau de fil et étant constituée d'un fil en matière plastique fondu, le faisceau de fil étant retordu dans son ensemble, caractérisé en ce que le fil en matière plastique formant la masse liante présente un point de fusion inférieur à 155°C et un allongement à la rupture supérieur à 25%, et en ce que dans la section transversale du faisceau, le pourtour est exclusivement défini par des fils sans une quelconque masse liante.

2. Faisceau de fil selon la revendication 1, caractérisé en ce que la masse liante est un copolyamide ou un copolyester.

3. Faisceau de fil selon la revendication 1, dans lequel le point de fusion de la masse liante se situe entre 70 et 155° C.

4. Faisceau de fil selon la revendication 1, caractérisé en ce que la masse liante est constituée par une matière thermoplastique.

5. Faisceau de fil selon la revendication 1, caractérisé en ce que la masse liante est un copolyamide, en particulier un copolyamide dérivé d'au moins trois composants monomères formant polyamide.

6. Faisceau de fil selon la revendication 1, dans lequel la masse liante est constituée par un copolyamide qui est dérivé d'au moins trois composants monomères formant polyamide, non ramifiés, saturés et distribués statistiquement, qui comporte une fréquence moyenne du groupement amide de 1 -CONH- pour 6,4-7,4 -CH₂-, ou de 1 -CH₂- pour 0,156-0,135 -CONH-, et dans lequel chaque composant monomère représente de 10 à 60% en moles par rapport à la quantité molaire totale de la somme de tous les composants monomères; la somme des quantités molaires en pourcentage de tous les composants monomères est égale à 100 et la masse liante présente un point de fusion inférieur à 155" C.

7. Faisceau de fil à coudre en fil naturel selon la revendication 1, dans lequel la masse liante présente un point de fusion entre 70 et 90° C.

8. Faisceau de fil à coudre en polyamide selon la revendication 1, dans lequel la masse liante présente un point de fusion entre 105 et 140° C.

9. Faisceau de fil à coudre en polyester selon la revendication 1, dans lequel la masse liante présente un point de fusion entre 140 et 155° C.

10. Faisceau de fil selon la revendication 1, caractérisé en ce que la proportion de la masse liante représente de 0,5 à 15% du titre final.

11. Faisceau de fil selon la revendication 1, caractérisé en ce que la masse liante relie les torons entre eux par collage.

12. Procédé pour fabriquer un faisceau de fil selon au moins l'une des revendications 1-11, caractérisé en ce qu'on retord des torons en tendant au moins trois et en y ajoutant un fil en matière plastique fusible qui est de ce fait soumis à une pression extérieure, de plus on soumet ce fil à un plus gros effort de traction que les torons afin d'entourer le fil au moyen des torons de façon à le protéger de la fuite et de l'érosion, et en ce qu'on soumet ce faisceau de fil à un traitement thermique entre 70 et 200°C pour l'embobiner par la suite en vue d'un traitement ultérieur.

13. Procédé selon la revendication 12, caractérisé en ce qu'on étire le faisceau de fil après le retordage.

14. Procédé selon la revendication 12, caractérisé en ce qu'on effectue le traitement thermique, de préférence avec au moins une mise sous vide intermédiaire, pendant au moins 30 minutes, par exemple entre 50 et 140 minutes, en particulier dans un autoclave, par exemple entre 70 et 155" C.

15. Procédé selon la revendication 12 ou 14, caractérisé en ce qu'on effectue le traitement thermique sur le faisceau de fil étiré, en particulier sur un faisceau de fil étiré jusque dans la région de la résistance à la traction maximale.

16. Procédé selon l'une quelconque des revendications 12 à 15, caractérisé en ce qu'on traite le faisceau de fil avec de la vapeur.

17. Procédé selon l'une quelconque des revendications 12 à 16, caractérisé en ce qu'on retord conjointement au moins trois torons et en ce qu'on embobine le faisceau de fil sous tension, par exemple entre 600-1100 g, pour le traitement thermique consécutif.

18. Procédé selon l'une quelconque des revendications 12 à 17, caractérisé en ce qu'on traite le faisceau de fil pendant 80-140 minutes à une température de 110-200" C, en particulier de 110-140°C, de préférence avec de la vapeur.

19. Procédé selon l'une quelconque des revendications 12 à 18, caractérisé en ce qu'on établit une ou plusieurs mises sous vide pendant le traitement.

20. Procédé selon l'une quelconque des revendications 12 à 19, caractérisé en ce que pendant l'embobinage du faisceau de fil et avant le traitement thermique, on étire le fil rotors avec une tension approchant sa tension d'étirage maximale.

21. Utilisation de faisceau de fil selon l'une quelconque des revendications 1 à 11 pour coudre, tisser ou tricoter.

22. Utilisation de faisceau de fil selon la revendication 21 pour produire des structures plates.
